# EUROPÄISCHE PATENTSCHRIFT

(11) **EP 0 017 773 B1**
(45) Veröffentlichungstag und Bekanntmachung des Hinweises auf die Patenterteilung: **28.09.1983**
(21) Anmeldenummer: 80101394.7
(22) Anmeldetag: 17.03.1980
(51) Int. Cl.: D06B 5/00, D06P 1/00

(54) **Verfahren zum mehrfarbigen Bemustern von Florartikeln**
Multicolour-dyeing process for pile articles
Procédé de teinture multicolore d'articles à poils

(30) Priorität: 30.03.1979 DE 2912769
(43) Veröffentlichungstag der Anmeldung: 29.10.1980
(73) Patentinhaber: HOECHST AKTIENGESELLSCHAFT, 65926 Frankfurt am Main (DE)
(72) Erfinder: Beiertz, Hans, D-6902 Kelsterbach (DE)

## Beschreibung

Die vorliegende Erfindung betrifft ein Verfahren zum mehrfarbigen Bemustern von Florartikeln, vor allem von Teppichmaterial, aus natürlichen und/oder synthetischen Fasermaterialien mit dafür geeigneten Farbstoffen in kontinuierlicher Arbeitsweise.

Aus FR-A-2 181 360 ist ein Verfahren zum Bedrucken von langflorigen Polstoffen für Tierfellimitate durch rückseitiges Bedrucken der Polstoffe mittels Rouleauxdruckwalzen oder Rundschablonen sowie eine Vorrichtung zur Durchführung des Verfahrens und ferner ein Verfahren zum beidseitigen Bedrucken von langflorigen Polstoffen mittels Rouleauxdruckwalzen oder Rotationsschablonen in Verbindung mit der anschließenden Einwirkung einer Preßwalze zwecks Erzeugung von insbesondere Tierfellimitaten bekannt.

Aus FR-A-2166 773 ist ein Verfahren zum Färben von langhaarigem Plüsch, besonders für Pelzimitation, wobei der Plüsch auf der Rückseite so gefärbt wird, daß die Farbe auf die rechte Seite des Plüsches von der Wurzel des Haares her mehr oder weniger begrenzt auf die rechte Seite des Plüsches durchdringt und dort wirkt, bekannt.

In der DE-A-1 958 907 wird ein Verfahren zum mehrfarbigen Färben einer Warenbahn, insbesondere Filz- und/oder Tufting-Teppichen, beschrieben, wobei zur Erzielung unregelmäßiger Farbtupfen auf der Sichtfläche der fertigen Warenbahn Farbflotte tropfenförmig verteilt, beispielsweise aufgebracht, aufgespritzt, -geblasen, -gesprüht bzw. -getropft wird.

Aus FR-A-2 081 842 ist ein Verfahren zum insbesondere ganzflächigen Färben von textilen Bahnen in durch unterschiedliche Farben und -tönungen sich ergebender, vorzugsweise auch gesetzmäßig ungebundener Musterung bekannt, wobei nach einem lokalen Applizieren einer einen dunklen Farbton ergebenden Färbflüssigkeit mit einem hohen Flottenverhältnis bzw. Farbflotte mit einem hohen Flottenverhältnis oder/und nach einer Tränkung bzw. Einfärbung mit einer einen dunklen Farbton ergebenden Farbflotte und deren Abquetschen auf die textile Bahn bzw. auf die Florseite des Gewebes die Farbflotte für einen helleren Farbton im langen Flottenverhältnis lokal, insbesondere durch Tropfen aufgebracht wird.

Es ist ferner bekannt, auf eine mit einer Färbeflotte getränkten und noch nassen Teppichware weitere Färbeflotten in Form von Tropfen oder dünnen Strahlen zum Erzielen von Mehrfarbeneffekten auf die Florseite aufzutragen. Dabei entstehen kleinflächige Muster in Form von Tupfen oder in Form von geometrischen Mustern und Linien. Dieses Verfahren wird als TAK-Färbeverfahren bezeichnet (Deutsche Patentschrift 1 760 657).

Um großflächige Muster erzeugen zu können, hat man die Teppichware ebenfalls zunächst mit einer Färbeflotte getränkt (grundiert). Hierbei sind aber nur schnellfixierende Farbstoffe eingesetzt worden, damit keine Farbstoffe der Grundierung den Polspitzen abgewaschen werden. Um diesen weiteren Farbauftrag überhaupt durchführen zu können, sind in einem Zwischenauftrag Verdickungsmittel in Form von hochviskosen Flotten, seltener auch hochviskose Färbeflotten auf den gesamten Flor des Materials appliziert worden. Bei der dritten Applikationsstufe hat man mäßig verdickte Farbflotten über die hochverdickten, zuvor aufgetragenen Flotten zugetropft oder unregelmäßig gegossen.

Dieses Verfahren ist unter der Bezeichnung »Gum TAK« bekannt geworden. Dieses Verfahren konnte allerdings nur mit Hilfe von speziellen Aggregaten durchgeführt werden.

Ein weiterer Nachteil dieses Verfahrens bestand in der sehr begrenzten Farbstoffauswahl.

Da bei diesem Verfahren mit sehr viel Verdickungsmittel gearbeitet wurde, sind große Schwierigkeiten beim nachträglichen Auswaschen aufgetreten. Außerdem hat sich der Wasserverbrauch stark erhöht. Eine ständige Überwachung der eingestellten pH-Werte ist notwendig. Will man mit einer großen Farbstoffauswahl arbeiten, so muß man in einem zusätzlichen Arbeitsgang die gesamte grundierte Ware und damit auch die Farbstoffe erst fixieren. Die aufgebrachten Farbstoffe können jetzt nicht mehr durch die aufgebrachte Verdickung verdrängt werden. Um ein Auslaufen oder Verwaschen der Musterung zu verhindern, müssen außerdem noch Entschäumer in verhältnismäßig hohen Mengen zugesetzt werden, damit das Material nicht schäumt. Ein gutes Auswaschen ist bei der Menge der eingesetzten Verdickungsmittel unerläßlich, weil das Material sonst hart und unbrauchbar ist.

Es bestand somit ein Bedürfnis, das Färbeverfahren stark vereinfachen zu können und eine Vielfalt in der Musterung zu ermöglichen, so daß alle dem jeweiligen Fasermaterial und dem vorgesehenen Verwendungszweck entsprechend ausgewählten Farbstoffe bei diesem Färbeprozeß eingesetzt werden können. Darüber hinaus war anzustreben, daß das Auswaschen erleichtert werden, der Wasserverbrauch gesenkt werden und eine laufende pH-Kontrolle entfallen kann.

Gefunden wurde nun ein Verfahren zum mehrfarbigen Bemustern von Florartikeln, vor allem von Teppichmaterial, aus natürlichen und/oder synthetischen Fasermaterialien durch Auftropfen, Aufgießen oder Aufsprühen von wäßrigen Färbeflotten auf grundierte, nicht zwischengetrocknete Ware, dadurch gekennzeichnet, daß nur die nach oben gerichtete nasse Rückseite der Florware mit wäßrigen Färbeflotten betropft, übergossen oder besprüht wird.

Nach dem erfindungsgemäßen Verfahren kann der Auftrag der wäßrigen Färbeflotten auf die Rückseite der Florartikel in Form von Punkten, Linien, Kreisen oder über die ganze Warenbreite hinweg in Form von unregelmäßigen Flecken erfolgen.

Die Vorteile des neuen Verfahrens sind besonders darin zu sehen, daß in einem einzigen Arbeitsgang ein mehrmaliger Farbauftrag erfolgen kann. Auf die Farbstoff-Fixierung braucht infolge des Auftrages von der Rückseite des Gewebes her keine Rücksicht genommen zu werden. Die Faserspitzen können bei dieser Applikationsform - auch wenn ein wiederholtes Auftropfen durchgeführt wird - gar nicht ausgewaschen werden, da sie nach unten hängen und die Flotte in Richtung Faserspitzen fließt. Jetzt sind höhere Warengeschwindigkeiten möglich, die wiederum eine höhere Produktion zulassen. Die Färbeflotten, die 2-8 g/I Verdickungsmittel enthalten, sind niedrig viskos und verlangen deshalb keine Spezialeinrichtungen für den Flottentransport. Wegen der niedrigen Viskosität sinkt nicht nur der Verbrauch an Verdickungsmittel, sondern es wird vor allem das Auswaschen erleichtert. Hierdurch wird wiederum der früher so erhebliche Wasserverbrauch stark gesenkt.

Zum mehrfarbigen Bemustern von Florartikeln gemäß dem erfindungsgemäßen Verfahren kommen beispielsweise Florartikel aus nativen oder synthetischen Polyamidfasern, wie Wolle oder Fasern aus synthetischen Polyamiden vom Typ des Poly-Σ-caprolactams oder des Polykondensationsprodukts aus Adipinsäure und Hexamethylendiamin, ferner aus nativen oder regenerierten Cellulosefasern, wie Baumwolle oder Zellwolle, Polyacrylnitril- oder linearen Polyesterfasern, wie Polyäthylenterephthalatfasern und Butylenterephthalatfasern in Frage.

Geeignete Farbstoffe für Artikel aus nativen oder synthetischen Polyamidfasern sind alle für diese Fasern geeigneten Säure-, Direkt-, Dispersions- und kationischen Farbstoffe, für Artikel aus nativen oder regenerierten Cellulosefasern alle für diese Fasern geeigneten Direkt- und Reaktivfarbstoffe, für Artikel aus Polyacrylnitrilfasern alle für diese Fasern geeigneten Dispersions- und kationischen Farbstoffe und für Artikel aus Polyesterfasern alle für diese Fasern geeigneten Dispersionsfarbstoffe. Geeignete Verdickungsmittel im Rahmen des neuen Verfahrens sind beispielsweise Alginate, Guare, Kernmehläther, Carboxymethylcellulose, Hydroxymethylcellulose und Xanthan.

Variationen des Verfahrens werden dadurch ermöglicht, daß man zusätzlich zu den Färbeflotten reservierende und/oder ätzende Hilfsmittel aufträgt.

### Beispiel 1

Eine Softveloursware aus Polyamid 6.6 wird mit einer wäßrigen Färbeflotte bestehend aus 2 Teilen Kernmehlätherverdickungsmittel, 2 Teilen Isotridecylalkohol mit 8 Mol Äthylenoxyd pro Mol Alkohol, 5 Teilen Essigsäure 60%ig, 10 Teilen eines Säurefarbstoffes der Formel und 981 Teilen Wasser bei Raumtemperatur foulardiert. Der Flottenauftrag beträgt 150%, die Viskosität (im Fordbecher gemessen) 3/20. Anschließend wird die feuchte bzw. nasse Ware umgedreht und in einer TAK-Färbemaschine bei einer Geschwindigkeit von 6 m/min auf der Rückseite mit einer wäßrigen Flotte bestehend aus 5 Teilen Kernmehlätherverdickung, 6 Teilen Isotridecylalkohol mit 8 Mol Äthylenoxyd pro Mol Alkohol, 5 Teilen Weinsäure, 1,7 Teilen des Farbstoffs C.I. Nr. 14170 (Acid Yellow 65), 2,5 Teilen des Farbstoffs C.I. Nr. 26 550 (Acid Orange 51 ), 5,8 Teilen des Farbstoffs C.1. Nr. 26 360 (Acid Blue 113) und aus 974 Teilen Wasser betropft.

Anschließend wird 6 Minuten im Dämpfer bei 100°C mit Sattdampf fixiert. Es resultiert eine Färbung, die an den Polspitzen fluoreszierend gelb ist und im Untergrund tiefschwarz.

### Beispiel 2

Eine hochtief getuftete Polyamid-6.6 Ware wird mit einer wäßrigen Färbeflotte bestehend aus 2 Teilen Kernmehlätherverdickungsmittel, 4 Teilen Isoₜridecylalkohol mit 8 Mol Äthylenoxyd pro Mol Alkohol, 5 Teilen Weinsäure krist., 10 Teilen des Farbstoffs C.I. 26900 (Acid Red 51), und 979 Teilen Wasser mit einem Fondflottenauftrag von 100% foulardiert.

Anschließend wird auf die Ware mit der linken Seite nach oben eine wäßrige TAK-Färbeflotte aufgebracht. Die Flotte besteht aus derselben aufgetropften Farbstoffmischung, wie in Beispiel 1 beschrieben.

Dann wird 6 Minuten im Dämpfer bei 100°C mit Sattdampf fixiert. Es resultiert eine hochtief gemusterte Färbung, die an den hohen Tuftingstellen brillant dunkelrot ist und welche die tiefgetufteten Stellen als schwarze Kontur zeigt.

### Beispiel 3

Eine hochtief getuftete Polyamid 6.6-Tuftingware wird mit einer wäßrigen Fondfärbeflotte bestehend aus 4 Teilen Kernmehlätherverdickungsmitteln, 4 Teilen Isotridecylalkohol mit 8 Mol Äthylenoxyd pro Mol Alkohol, 1,2 Teilen Essigsäure 60%ig, 1,5 Teilen des Farbstoffes der Formel und 989,3 Teilen Wasser geklotzt. Der Flottenauftrag beträgt 100%.

Auf die dem Flor entgegengesetzt liegende Materialunterseite (auch linke Seite) wird eine wäßrige Flotte aufgetropft, die besteht aus 4 Teilen Kernmehlätherverdickungsmittel, 10 Teilen Essigsäure 60%ig, 0,4Teilen Dodecylbenzolsulfonat, 3,5 Teilen des Farbstoffs C.I. Nr. 14172 (Acid Orange 67), 0,75 Teilen des Farbstoffs der Formel 0,75 Teilen des Farbstoffs der Formel und 980,60 Teilen Wasser.

Es wird 6 Minuten im Dämpfer bei 100° C im Sattdampf fixiert. Man erhält eine Ware, die an den hochgetufteten Stellen modisch beige ist und an den tiefer getufteten Stellen dunkelbraun gefärbt ist.

### Beispiel 4

Eine hochtief getuftete Polyamid 6.6-Tuftingware wird mit dem Flor nach unten foulardiert mit einer wäßrigen Fondfärbeflotte bestehend aus 6 Teilen Alginatverdickungsmittel, 6 Teilen Isotridecylalkohol mit 8 Mol Äthylenoxyd pro Mol Alkohol, 2 Teilen Essigsäure 60%ig, 1,3 Teilen des Farbstoffs der Formel 0,03 Teilen des Farbstoffs der Formel 0,2 Teilen Farbstoff C.I. Nr. 10 385 (Acid Orange 3), 0,06 Teilen Farbstoff C.I. Nr. 62 125 (Acid Blue 40) und 984,41 Teilen Wasser.

Anschließend wird die Ware auf dem TAK-Färbeaggregat mit einer wäßrigen Flotte bestehend aus 2,5 Teilen Kernmehlätherverdickungsmittel, 0,5 Teilen Isotridecylalkohol mit 8 Mol Äthylenoxyd pro Mol Alkohol, 6 Teilen Essigsäure 60%ig, 3 Teilen des Farbstoffs de Formel 0,3 Teilen des Farbstoffs der Formel 0,3 Teilen Farbstoff C.I. Nr. 62 125 (Acid Blue 40) und 987,4 Teilen Wasser betropft.

Die Rakel des TAK-Färbeauftragsgerätes sind nur teilweise mit Flotten versorgt. Durch diese Einstellung wird eine nur teilweise Bedeckung der Ware mit TAK-Färbeflotte erreicht. Die Florseite der Ware zeigt nach dem Dämpfen eine nur an bestimmten Stellen von unten nach oben verlaufende Braun-Beige-Färbung.

### Beispiel 5

Eine Plüschware-Veloursware aus Polyesterfasern wird mit einer Färbeflotte bestehend aus 4 Teilen Alginatverdickung, 2 Teilen Isotridecylalkohol mit 8 Mol Äthylenoxyd pro Mol Alkohol, 1,5 Teilen Natriumacetat krist., 0,8 Teilen Essigsäure 60%ig und 6 Teilen des Dispersionsfarbstoffes der Formel und 985,7 Teilen Wasser bei Raumtemperatur foulardiert. Der Flottenauftrag beträgt 100%, die Viskosität - im Fordbecher gemessen - 4/15. Anschließend wird die feuchte Ware in einer TAK-Färbemaschine bei einer Geschwindigkeit von 5 m/min mit einer Flotte begossen bestehend aus 4 Teilen Alginatverdickung, 1,5 Teilen Natriumacetat krist., 0,8 Teilen Essigsäure 60%ig und 20 Teilen einer Mischung aus flüssigen Dispersionsfarbstoffen, bestehend aus 62,5 Teilen des Dispersionsfarbstoffs der Formel 28,5 Teilen des Farbstoffs C.I. Nr. 26080 (Disperse Orange 13), 9 Teilen des Farbstoffs C.I. Nr. 11 116 (Disperse Red 73) und 973,7 Teilen Wasser. Anschließend wird 8 Minuten im Dämpfer mit Sattdampf bei 100°C fixiert. Es resultiert eine Färbung, die an den Polspitzen fluoreszierend gelb und im Untergrund tiefschwarz ist.

### Beispiel 6

Eine hochtief getuftete Schlingenware aus Polyacrylnitrilfasern, regulär und sauer färbbar, wird mit einer Färbeflotte bestehend aus 7 Teilen Kernmehlätherverdickungsmittel, 1,5 Teilen Natriumacetat krist., 0,9 Teilen Essigsäure 60%ig, 4,5 Teilen des kationischen Farbstoffes der C.I. Nr. 48 054 (Basic Yellow 28) und 986,1 Teilen Wasser bei Raumtemperatur foulardiert. Der Flottenauftrag beträgt 100%, die Viskosität - im Fordbecher gemessen - 6/15.

Anschließend wird die feuchte Ware zum Beispiel mit einer KÜSTERS-Colour-Färbemaschine bei einer Geschwindigkeit von 5 m/min auf der Rückseite mit einer wäßrigen Flotte bestehend aus 8 Teilen Kernmehlätherverdickung, 1,5 Teilen Natriumacetat krist., 0,9 Teilen Essigsäure 60%ig, 2,625 Teilen des kationischen Farbstoffs der C.I. Nr. 48 054, 3,75 Teilen des kationischen Farbstoffs der C.I. Nr. 61 512 (Basic Blue 22), 1,125 Teilen des kationischen Farbstoffs der Formel und 982,1 Teilen Wasser übergossen. Anschließend wird 6 Minuten im Dämpfer mit Sattdampf bei 100° C fixiert. Es resultiert eine Färbung, die an den Polspitzen der sauer färbbaren Polyacrylnitrilfaser beigefarbig gefärbt und der regulär färbbaren Polyacrylnitrilfaser goldfarbig ist. Der Untergrund ist dunkelbraun.

### Beispiel 7

Eine hochtief getuftete Schlingenware aus 50 Teilen Polyacrylnitrilfasern, regulär färbbar, und 50 Teilen Polyamidfasern, regulär färbbar, wird mit einer Färbeflotte bestehend aus 7 Teilen Kernmehlätherverdickung, 1,5 Teilen Natriumacetat krist., 0,9 Teilen Essigsäure 60%ig und 4,5 Teilen des kationischen Farbstoffes C.I. Nr. 48054 (Basic Yellow 28) und 986,1 Teilen Wasser bei Raumtemperatur foulardiert. Der Flottenauftrag beträgt 100%, die Viskosität - im Fordbecher gemessen - 6/15.

Anschließend wird die feuchte Ware mit einer KÜSTERS-Colour-Färbemaschine bei einer Geschwindigkeit von 5 m/min auf der Rückseite mit einer wäßrigen Flotte bestehend aus 8 Teilen Kernmehlätherverdickung, 1,5 Teilen Natriumacetat krist., 0,9 Teilen Essigsäure 60%ig, 2,625 Teilen des kationischen Farbstoffs C.I. Nr. 48 054 (Basic Yellow 28), 3,75 Teilen des kationischen Farbstoffs der C.I. Nr. 61 512 (Basic Blue 22), 1,125 Teilen des kationischen Farbstoffs C.I. Nr. 11 116 (Disperse Red 73) und 982,1 Teilen Wasser übergossen. Anschließend wird 6 Minuten im Dämpfer mit Sattdampf bei 100°C fixiert. Es resultiert eine Färbung, die an den Polspitzen der regulär färbbaren Polyamidfaser dunkelbeige - und der regulär färbbaren Polyacrylnitrilfaser - goldfarbig ist. Der Untergrund ist dunkelbraun.

## Patentansprüche

1. Verfahren zum mehrfarbigen Bemustern von Florartikeln aus natürlichen und/oder synthetischen Fasermaterialien durch Auftropfen, Aufgießen oder Aufsprühen von wäßrigen Färbeflotten auf grundierte, nicht zwischengetrocknete Ware, dadurch gekennzeichnet, daß nur die nach oben gerichtete nasse Rückseite der Florware mit wäßrigen Färbeflotten betropft, übergossen oder besprüht wird.

2. Verfahren nach Anspruch 1, dadurch gekennzeichnet, daß die Florartikel Teppichmaterial darstellen.

3. Verfahren nach Anspruch 1 und 2, dadurch gekennzeichnet, daß zusätzlich zu den Farbstoff-Floiten noch reservierende und/oder ätzende Hilfsmittel aufgetragen werden.

4. Verfahren nach Anspruch 1 bis 3, dadurch gekennzeichnet, daß Florartikel aus nativen oder synthetischen Polyamidfasern, nativen oder regenerierten Cellulosefasern, Polyacrylnitril- oder linearen Polyesterfasern bemustert werden.

## Claims

1. Process for the multi-color patterning of pile farbrics consisting of natural and/or synthetic fiber materials by dropping, pouring or spraying aqueous dye liquors onto impregnated goods which have not been dried intermediately, which comprises dropping, pouring or spraying the aqueous dye liquors only onto the upwardly, wet back of the pile fabric.

2. Process as claimed in claim 1, wherein the pile fabrics represent carpet material.

3. Process as claimed in claims 1 and 2, wherein resisting and/or discharging auxiliaries are applied in addition to the dye liquors.

4. Process as claimed in claims 1, 2 and 3, wherein pile farbrics of native or synthetic polyamide fibers, native or regenerated cellulose fibers, polyacrylonitrile or linear polyester fibers are patterned.

## Revendications

1. Procédé de création d'un dessin à plusieurs couleurs sur des articles poils en matériaux en fibres naturelles et/ou synthétiques, par application goutte à goutte, par coulée ou par pulvérisation de bains de teinture aqueux, sur un article imprégné n'ayant pas subi de séchage intermédiaire, caractérisé en ce que seul l'envers de l'article poils, humide et dirigé vers le haut, reçoit une application du bain de teinture aqueux, par un goutte à goutte, une coulée ou une pulvérisation.

2. Procédé selon la revendication 1, caractérisé en ce que l'article poils est un tapis.

3. Procédé selon l'une quelconque des revendications 1 ou 2, caractérisé en ce qu'on applique, en plus des bains de colorants, des agents de réserve et/ou des agents de rongeage.

4. Procédé selon l'une quelconque des revendications 1 à 3, caractérisé en ce que les dessins sont créés sur des articles poils en fibres de polyamide naturelles ou synthétiques, en fibres de cellulose naturelles ou régénées, en fibres de polyacrylonitrile ou de polyester linéaire.
